# FASCICULE DE BREVET EUROPEEN

(11) **EP 0 186 531 B1**
(45) Date de publication et mention de la délivrance du brevet: **14.02.1990**
(21) Numéro de dépôt: 85402149.0
(22) Date de dépôt: 07.11.1985
(51) Int. Cl.: H01F 41/14, H01F 10/24

(54) **Procédé de fabrication d'une couche ayant une forte anisotropie magnétique dans un grenat ferrimagnétique**
Verfahren zur Herstellung einer eine starke magnetische Anisotropie besitzenden Schicht in einem ferrimagnetischen Granat
Method of producing a layer having a strong magnetic anisotropy in a ferrimagnetic garnet

(30) Priorité: 12.11.1984 FR 8417200
(43) Date de publication de la demande: 02.07.1986
(73) Titulaire: COMMISSARIAT A L'ENERGIE ATOMIQUE, 75015 Paris Cédex 15 (FR)
(72) Inventeur: Capra, Thierry, F-69006 Lyon (FR); Gerard, Philippe, F-38330 St Ismier (FR)
(74) Mandataire: Mongrédien, André

(56) Documents cités:
- GB-A- 2 100 079
- JOURNAL OF APPLIED PHYSICS, vol. 43, no. 6, juin 1972, pages 2883-2885; A.J. KURTZIG et al.: "Control of the magnetization of bubble garnets by annealing"

## Description

La présente invention a pour objet un procédé de fabrication d'une couche ayant une forte anisotropie magnétique plane dans un grenat ferrimagnétique. Elle s'applique en particulier dans le domaine de l'élaboration des mémoires à bulles magnétiques et notamment dans l'élaboration des mémoires à bulles à disques non implantés, mais aussi dans le domaine de l'élaboration de matériau semi-conducteur ou magnéto-optique.

De façon générale, l'élaboration d'une mémoire à bulles consiste, tout d'abord, à épitaxier une couche de grenat ferrimagnétique à anisotropie de croissance perpendiculaire à la couche sur un substrat amagnétique, principalement un grenat. On rappelle que les bulles magnétiques sont des petits domaines magnétiques dont l'aimantation, dirigée perpendiculairement à sa surface, est inversée par rapport à celle du matériau contenant les bulles. Ensuite, on implante des ions dans la couche épitaxiée.

Cette implantation ionique permet la création en surface de la couche de grenat ferrimagnétique, d'une couche à aimantation plane, c'est-à-dire, d'une couche dont l'aimantation est parallèle à la surface de ladite couche. Cette couche à aimantation plane a notamment pour but d'augmenter la stabilité des bulles magnétiques. Cette implantation ionique permet de réaliser des couches à aimantation plane sur une épaisseur de l'ordre de 0,5 µm.

En utilisant un masque d'implantation approprié, on peut par ailleurs définir, dans le cas de mémoires à bulles à motifs non implantés, les motifs de propagation, qui sont des motifs contigus, avant la forme de disque, de losange, etc. ; étant donné que l'implantation ionique n'est effectuée qu'autour de ces motifs, ces motifs sont appelés des motifs non implantés.

La fabrication d'une mémoire à bulles à motifs non-implantés est par exemple décrite dans le document GB-A-2 100 079.

Dans le cas de mémoires à bulles à motifs à base de fer et de nickel, l'implantation ionique sert, en plus de la formation de la couche superficielle à aimantation plane, à supprimer les bulles « dures _{"}, c'est-à-dire les bulles ayant des structures de parois complexes.

La propagation des bulles magnétiques le long des motifs de propagation e::t réalisée en appliquant un champ continu tournant suivant une direction parallèle à la surface de la couche ferrimagnétique. Les bulles se trouvant au-dessous de la couche superficielle à aimantation plane sont collées aux motifs de propagation non implantés par l'intermédiaire d'un puits de potentiel dû au champ des contraintes entre les zones implantées et non implantées.

Le déplacement des bulles magnétiques le long des motifs de propagation provient de l'action du champ tournant qui crée une paroi chargée mobile entraînant les bulles.

Pendant longtemps, on a utilisé les propriétés de magnétostriction des couches de grenat ferrimagnétique pour obtenir cette anisotropie magnétique de la couche superficielle. En effet, le bombardement ionique crée à la surface de la couche de grenat épitaxiée des défauts entraînant ainsi une déformation du paramètre de maille dans la direction perpendiculaire à ladite couche de grenat ferrimagnétique. Ces défauts introduisent dans la couche de grenat de fortes contraintes mécaniques, orientées parallèlement à la surface de ladite couche ; il a été prouvé qu'une dilatation du paramètre de maille ne pouvait se faire parallèlement à la surface de la couche ferrimagnétique.

Les couches de grenat ferrimagnétique sont fabriquées de manière à présenter un coefficient de magnétostriction négatif. Dans ce cas, une contrainte en compression, obtenue par l'implantation ionique, induit une anisotropie magnétique dans le plan de la couche superficielle implantée qui est supérieure à l'anisotropie de croissance du matériau de départ, c'est-à-dire du matériau non implanté.

Malheureusement, ce mécanisme de magnétostriction a ses limites qui dépendent de l'importance de l'anisotropie de croissance du matériau (croissance par épitaxie) ainsi que de son coefficient négatif de magnétostriction. En effet, on ne peut pas augmenter la dose d'ions implantés indéfiniment, car au-delà d'un certain seuil de défauts, le magnétisme de la couche superficielle implantée s'annule et on ne peut plus déplacer les bulles le long des motifs de propagation notamment non implantés.

Or, étant donné que les nouvelles générations de mémoires à bulles magnétiques et en particulier de mémoires à motifs non implantés, tendent à mémoriser des densités d'informations de plus en plus élevées, il est nécessaire que les bulles magnétiques soient de plus en plus petites, ce qui ne peut être réalisé qu'au moyen d'un matériau ayant une grande anisotropie de croissance. Malheureusement, avec de tels matériaux, il n'est plus possible d'obtenir une aimantation plane dans la couche implantée par un simple mécanisme de magnétostriction.

Afin d'augmenter l'anisotropie magnétique de la couche implantée et ce, quelle que soit l'anisotropie de croissance du matériau de départ, il a été récemment envisagé d'effectuer dans cette couche implantée une pulvérisation inverse d'ions d'argon. Celle-ci est réalisée en soumettant l'échantillon et à un chauffage supérieur à 100°C. Ce procédé a été décrit dans un article intitulé « Magnetic and crystalline properties of ion-implanted gamet fibers with plasma exposure » de K. Betsui et al., paru à la conférence « Intermag » Hambourg (1984).

En outre, le chauffage d'un grenat ferrimagnétique sous une atmosphère d'azote et d'hydrogène est décrit dans l'article de A.J. Kurtzig et al. « Control of the magnetization of bubble gamets by annealing », Journal of Applied Physics, vol. 43, n° 6, juin 1972, pp. 2883-2885.

La présente invention a pour objet un autre procédé de fabrication d'une couche ayant une forte anisotropie magnétique plane dans un grenat ferrimagnétique permettant de remédier aux différents inconvénients donnés précédemment.

De façon plus précise, l'invention a pour objet un procédé de fabrication d'une couche de grenat ferrimagnetique, présentant une forte anisotropie plane magnétique, consistant à épitaxier au moins une couche de grenat ferrimagnétique sur un substrat amagnétique, à implanter des ions dans la couche de grenat ferrimagnétique, caractérisé en ce que l'implantation est effectuée à une dose suffisante pour créer beaucoup de défauts dans ladite couche mais insuffisante pour la rendre amorphe et est suivie d'une étape de chauffage de l'ensemble, en présence d'un agent réducteur, à une température comprise entre 250 et 450 °C.

Conformément à l'invention, l'étape de chauffage de l'ensemble de la structure, en présence d'un agent réducteur, permet d'augmenter très fortement l'anisotropie magnétique de la couche de grenat ferrimagnétique.

Cette augmentation de l'anisotropie magnétique peut semble-t-il s'expliquer par une réduction en surface de la couche ferrimagnétique implantée.

Selon un mode préféré de mise en oeuvre du procédé selon l'invention, l'agent réducteur est un gaz. De préférence, ce gaz est de l'hydrogène.

Selon un autre mode préféré de mise en oeuvre du procédé selon l'invention, les ions implantés sont des ions de néon.

Le procédé de fabrication d'une couche de grenat ferrimagnétique de forte anisotropie magnétique plane conformément à l'invention s'applique avantageusement à la fabrication d'une mémoire à bulles à motifs de propagation non implantés.

Dans une telle application, le procédé selon l'invention comprend les étapes suivantes :
épitaxie de la couche de grenat ferrimagnétique sur le substrat amagnétique,
implantation d'ions dans la partie supérieure de la couche de grenat ferrimagnétique afin de créer les défauts dans ladite partie et former les motifs de propagation, et
chauffage de l'ensemble, en présence de l'agent réducteur, à une température comprise entre 250 et 450 °C.

D'autres caractéristiques et avantages de l'invention ressortiront mieux de la description qui va suivre, donnée à titre illustratif mais nullement limitatif.

Cette description est faite dans le cadre de la fabrication des mémoires à bulles à disques non implantés, mais bien entendu, comme on l'a indiqué plus haut, l'invention est d'application beaucoup plus générale.

La première étape du procédé consiste à former de façon connue par épitaxie sur un substrat amagnétique, tel que du gallate de gadolinium (Gd₃Ga₅Oₗ₂) une couche de grenat ferrimagnétique dont le vecteur aimantation est orienté perpendiculairement à la surface de ladite couche. Dans cette couche ferrimagnétique, d'une épaisseur de l'ordre de 1 000 nm, pourront exister des bulles magnétiques, en présence d'un champ polarisant.

Comme grenat ferrimagnétique, on peut utiliser un matériau bien connu de l'homme du métier, répondant à la formule suivante (YSmLuCa)₃ (FeGe)₅ 0₁₂.

L'orientation des vecteurs aimantation dans la couche de grenat ferrimagnétique est due à une anisotropie de croissance des matériaux, anisotropie obtenue par un choix judicieux des conditions opératoires de l'épitaxie. Ces conditions opératoires sont bien connues de l'homme du métier.

L'étape suivante du procédé consiste à réaliser une implantation ionique dans la couche supérieure ferrimagnétique afin de former des défauts dans la partie supérieure de ladite couche sur une épaisseur de l'ordre de 300 nm. Cette implantation ionique peut être réalisée avec différents types d'ions tels que des ions d'hydrogène, de néon, d'azote, d'oxygène, d'argon, etc. à une forte dose sans pour autant rendre amorphe le matériau ferrimagnétique constituant la partie implantée de la couche épitaxiée, c'est-à-dire démunir ce matériau de ses propriétés magnétiques. Par exemple, on peut effectuer une implantation d'ions de néon à une dose inférieure ou égale à 10¹⁵ atomes/cm² et à une énergie de 200 keV.

L'implantation ionique en plus de la création des défauts dans la partie supérieure de la couche ferrimagnétique permet la formation dans ladite partie, en utilisant un masque approprié, des motifs de propagation non implantés des bulles magnétiques.

Après cette implantation ionique, on soumet l'ensemble de la structure à un chauffage en présence d'un agent réducteur. Cet agent réducteur peut être un solide, un liquide ou un gaz. De préférence, on utilisera un réducteur gazeux tel. que du sulfure d'hydrogéne (H2S) , du phosphure d'hydrogène (PH₃), de l'antimoniure d'hydrogène (SbH₃), de l'arséniure d'hydrogène (AsH3) et de l'hydrogène. De façon avantageuse, on utilisera de l'hydrogène.

Le chauffage en présence de l'agent réducteur est effectué à une température comprise entre 250 et 450 °C. L'utilisation d'une température inférieure à 250 °C entraînerait une durée trop longue de chauffage et une température au-dessus de 450 °C serait néfaste à l'obtention d'une forte anisotropie magnétique plane dans la partie supérieure de la couche de grenat ferrimagnétique.

En effet, une température trop élevée entraînerait la guérison des défauts créés dans cette couche lors de l'implantation ionique.

La durée de chauffage est fonction de la température de chauffage. En effet, plus la température de chauffage est élevée, plus la durée de ce chauffage sera courte.

Le chauffage de la structure, en présence de l'agent réducteur peut être effectué en une ou plusieurs étapes.

La réduction de la partie implantée entraîne une forte variation d'anisotropie magnétique, ce qui se traduit par la formation d'une couche à aimantation plane dans ladite couche implantée. Cette couche à aimantation plane sert notamment à stabiliser les bulles sous-jacentes.

L'exemple de mise en oeuvre du procédé de l'invention ci-dessous va permettre d'illustrer l'augmentation obtenue de façon importante de l'anisotropie magnétique de la partie de la couche ferrimagnétique implantée, contenant notamment les motifs de propagation non implantés, des bulles magnétiques.

Après avoir implanté dans une couche de grenat ferrimagnétique en (YSmLuCa)₃ (FeGe)₅ 0₁₂, des ions de néon à une dose de 10¹⁵ atomes/cm² et à une énergie de 200 keV, on a déterminé la variation d'anisotropie entre l'anisotropie du matériau ferrimagnétique vierge et du matériau ferrimagnétique implanté, par mesure de la variation du champ magnétique d'anisotropie ΔHₓ (en A/m). Ensuite, on a effectué un premier chauffage de la structure en présence d'hydrogène pendant 28 heures à une température de 292 °C, dans un four, la pression d'hydrogène étant de l'ordre de 1 atm. (10⁵ Pa). On a alors effectué une seconde mesure de la variation d'anisotropie magnétique entre l'anisotropie de la couche magnétique implantée et recuite et l'anisotropie de la couche vierge.

On a ensuite effectué un deuxième chauffage de la structure en présence d'hydrogène à une température de 292 °C pendant une durée de 95 heures, la pression d'hydrogène étant de l'ordre de 1 atm., puis on a mesuré encore une fois la variation du champ d'anisotropie magnétique entre le champ d'anisotropie de la couche ferrimagnétique vierge implantée et le champ d'anisotropie de la couche ainsi traitée.

Enfin, un troisième chauffage sous vide à une température de 200 °C pendant environ 1 heure, a été effectué. On a à nouveau mesuré la variation du champ d'anisotropie magnétique ainsi que déterminé par réactions nucléaires avec des ions de bore, la quantité d'hydrogène ayant pu diffuser à l'intérieur de la couche supérieure implantée.

Les résultats des différentes mesures sont donnés dans le tableau ci-après.

Comme le montre ce tableau, l'anisotropie magnétique de la couche ferrimagnétique implantée, grâce au procédé de l'invention, a fait plus que doubler. Cette variation d'anisotropie ne peut être due qu'à une réduction de la couche superficielle de la couche implantée entraînant semble-t-il une migration vers la surface de cette couche de l'oxygène, entrant dans la composition de cette couche, cet oxygène provenant des défauts causés lors de l'implantation ionique. La migration de l'oxygène vers la surface de la couche magnétique implantée provoque un appauvrissement en oxygène de celle-ci, entraînant une réduction des ions Fe³⁺ en ions Fe2+ responsable de l'anisotropie magnétique.

Le troisième chauffage sous vide a pour but de montrer que l'augmentation de l'anisotropie magnétique n'est pas due à une diffusion d'hydrogène à l'intérieur de la couche ferrimagnétique supérieure. En effet, si tel était le cas, on devrait observer une diminution de la variation d'anisotropie magnétique, lors de ce recuit sous vide ; l'hydrogène étant très mobile à cette température sortirait partiellement de la structure. Or, on observe plutôt une augmentation de la variation d'anisotropie magnétique, ce qui tendrait à penser qu'une migration d'oxygène vers la surface de la couche implantée a encore eu lieu.

Il est à noter que la partie de la couche ferrimagnétique non implantée, contenant les bulles magnétiques, n'est nullement modifiée par les étapes de chauffage, en présence d'un agent réducteur, de la structure.

## Revendications

1. Procédé de fabrication d'une couche de grenat ferrimagnétique présentant une forte anisotropie magnétique, consistant à épitaxier au moins une couche de grenat ferrimagnétique sur un substrat amagnétique, à implanter des ions dans la couche de grenat ferrimagnétique, caractérisé en ce que l'implantation est effectuée à une dose suffisante pour créer beaucoup de défauts dans ladite couche mais insuffisante pour la rendre amorphe et est suivie d'une étape de chauffage de l'ensemble, en présence d'un agent réducteur, à une température comprise entre 250 et 450 °C.

2. Procédé selon la revendication 1, caractérisé en ce que l'agent réducteur est un gaz.

3. Procédé selon la revendication 2, caractérisé en ce que l'agent réducteur est de l'hydrogène.

4. Procédé selon l'une quelconque des revendications 1 à 3, caractérisé en ce que les ions implantés sont des ions de néon.

5. Procédé de fabrication d'une couche de grenat ferrimagnétique, présentant une forte anisotropie magnétique plane sur un substrat amagnétique selon l'une quelconque des revendications 1 à 4, appliqué à la fabrication d'une mémoire à bulles à motifs de propagation non implantés, caractérisé en ce qu'il comprend les étapes suivantes : épitaxie de la couche de grenat ferrimagnétique sur le substrat amagnétique, implantation d'ions dans la partie supérieure de la couche de grenat ferrimagnétique afin de créer les défauts dans ladite partie et former les motifs de propagation, et chauffage de l'ensemble, en présence de l'agent réducteur, à une température comprise entre 250 et 450 °C.

## Claims

1. Process for producing a ferrimagnetic garnet layer with a high planar magnetic anisotropy, which consists of epitaxying at least one ferrimagnetic garnet layer on an amagnetic substrate, implanting ions in the ferrimagnetic garnet layer, characterized in that implantation takes place at an adequate dose for creating a large number of defects in said layer, but inadequate to make it amorphous and is followed by the heating of the entity in the presence of a reducing agent at a temperature between 250 and 450 °C.

2. Process according to claim 1, characterized in that the reducing agent is a gas.

3. Process according to claim 2, characterized in that the reducing agent is hydrogen.

4. Process according to any one of the claims 1 to 3, characterized in that the implanted ions are neon ions.

5. Process for the production of a ferrimagnetic garnet layer having a high planar magnetic anisotropy on an amagnetic substrate according to any one of the claims 1 to 4, applied to the production of a bubble store with non-implanted propagation patterns, characterized in that it comprises the stages of forming a ferrimagnetic garnet layer by epitaxy on the amagnetic substrate, implanting ions in the upper part of the ferrimagnetic garnet layer in order to produce defects in said part and form the propagation patterns and heating the entity in the presence of a reducing agent to a temperature between 250 and 450 °C.

## Patentansprüche

1. Verfahren zur Herstellung einer eine starke magnetische Anisotropie besitzenden ferrimagnetischen Granatschicht, bestehend aus Epitaxieren wenigstens einer ferrimagnetischen Granatschicht auf einem nichtmagnetischen Substrat, Implantieren von Ionen in die ferrimagnetische Granatschicht, dadurch gekennzeichnet, daß die Implantierung mit einer ausreichenden Dosis erzeugt wird, um viele Fehler in der genannten Schicht zu erzeugen, diese jedoch nicht ausreicht, um sie amorph zu machen, und von einem Schritt des Heizens der Anordnung gefolgt wird, unter Vorhandensein eines Reduktionsmittels bei einer Temperatur zwischen 250 und 450 °C.

2. Verfahren nach Anspruch 1, dadurch gekennzeichnet, daß das Reduktionsmittel ein Gas ist.

3. Verfahren nach Anspruch 2, dadurch gekennzeichnet, daß das Reduktionsmittel Wasserstoff ist.

4. Verfahren nach einem der Ansprüche 1 bis 3, dadurch gekennzeichnet, daß die implantierten Ionen Neonionen sind.

5. Verfahren zur Herstellung einer eine starke magnetische Anisotropie besitzenden ferrimagnetischen Granatschicht eben auf einem nichtmagnetischen Substrat nach einem der Ansprüche 1 bis 4, verwendet bei der Herstellung eines Blasenspeichers mit nicht implantierten Übertragungsmustern, dadurch gekennzeichnet, daß es die folgenden Schritte aufweist: Epitaxieren der ferrimagnetischen Granatschicht auf dem nichtmagnetischen Substrat, Implantieren von ionen in den oberen Bereich der ferrimagnetischen Granatschicht, um die Fehler in dem genannten Bereich zu erzeugen und Übertragungsmuster zu bilden, und Aufheizen der Anordnung unter Vorhandensein des Reduktionsmittels, bei einer Temperatur zwischen 250 und 450 °C.
